# EUROPÄISCHE PATENTSCHRIFT

(11) **EP 0 843 749 B1**
(45) Veröffentlichungstag und Bekanntmachung des Hinweises auf die Patenterteilung: **09.02.2000**
(21) Anmeldenummer: 96926368.0
(22) Anmeldetag: 19.07.1996
(51) Int. Cl.: D01D 5/098, D01D 5/088

(54) **VERFAHREN UND VORRICHTUNG ZUM HERSTELLEN VON POLYESTERGARNEN**
PROCESS AND DEVICE FOR PRODUCING POLYESTER YARNS
PROCEDE ET DISPOSITIF POUR LA PRODUCTION DE FILS DE POLYESTER

(30) Priorität: 08.08.1995 DE 19529135
(43) Veröffentlichungstag der Anmeldung: 27.05.1998
(73) Patentinhaber: JOHN BROWN DEUTSCHE ENGINEERING GmbH, 44795 Bochum (DE)
(72) Erfinder: GEIER, Rudolf, D-45130 Essen (DE); HARTIG, Jürgen, D-45964 Gladbeck (DE); EIFLÄNDER, Ingo, D-45279 Essen (DE)
(74) Vertreter: Honke, Manfred, Dr.-Ing.
(86) Internationale Anmeldenummer: EP9603182
(87) Internationale Veröffentlichungsnummer: WO9706293

(56) Entgegenhaltungen:
- WO-A-92/01093
- DE-A- 4 224 453
- US-A- 4 743 504

## Beschreibung

Die Erfindung betrifft ein Verfahren zum Herstellen von Polyestergarnen gemäß Oberbegriff des Anspruchs 1, wonach schmelzgesponnene Polyesterfilamente hinter eine Spinndüse in einer Kühlzone auf zumindest Erstarrungstemperatur abkühlt und anschließend zum Zwecke des Verstreckens in einer Heizzone auf eine Temperatur oberhalb des Glasübergangspunktes bzw. Erstarrungspunktes erwärmt, sowie zur Erzeugung der erforderlichen Streckspannung von einem gasförmigen Medium im Gegenstrom angeblasen werden sowie eine Vorrichtung gemäß Oberbegriff des Anspruchs 9.

Die US-A-47 43 504 beschäftigt sich mit der Herstellung von Kunststoffgarn, insbesondere Polyestergarn, auf Basis einer Hochgeschwindigkeitsschmelzspinnherstellung. In diesem Zusammenhang wird Kunststoffgarn behandelt, welches spezifische Eigenschaften hinsichtlich der Doppelbrechung, Viskosität usw. aufweist. Die Fäden und nicht die Mikrofilamente werden durch eine Heizzone hindurchgeführt und in dieser auf eine Temperatur zwischen dem Glas- und Schmelzpunkt aufgeheizt. Diese Heizzone kann verschiedenartig aufgebaut sein, u. a. auch gegen- oder mitströmende Luft aufweisen. Allerdings wird an dieser Stelle der Reibungswiderstand nicht erhöht. Gleichzeitig findet eine Vorverstreckung nicht statt. - Tatsächlich wäre ein Streckprozeß an dieser Stelle sogar nachteilig, da eine gleichmäßige Erwärmung der Filamente und folglich des aus den Filamenten gebündelten Kunststoffadens über seinen gesamten Querschnitt auf eine Temperatur oberhalb des Erstarrungspunktes kaum möglich ist.

Unabhängig davon ist zwar von einer sogenannten "secondary draw down zone" die Rede, diese bezieht sich jedoch auf die Fäden und nicht die Mikrofilamente. Denn in der Quench-Zone im Anschluß an die Spinndüse sind die einzelnen Filamente bereits zu einem Garn versponnen bzw. gebündelt.

Mit der Herstellung von Kunststoffgarn befaßt sich auch die DE-A-42 24 453. Hier verlassen Polyesterfilamente einen Spinnkopf, um im Anschluß hieran eine Kühlkammer bzw. einen Blaskasten zu durchlaufen. Direkt im Anschluß an die Kühlkammer werden die vorgenannten Filamente zu einem Bündel zusammengerafft und als Garn einer anschließenden Beheizung unterzogen. Zu diesem Zweck durchläuft das Garn und nicht die Polyesterfilamente ein Heizrohr. Anschließend findet eine Verstreckung des Garnes statt, und zwar mit einem Streckverhältnis zwischen 1,3 und 1,7. Dieses wird mittels zweier Galetten eingestellt, über welche das Garn mit einer Geschwindigkeit zwischen 3500 bis 5300 m/min läuft.

Weiter ist durch die EP-B 0 491 012 (entsprechend der PCT/DE 91/00420) ein derartiges Verfahren bekannt geworden, bei welchem Mikrofilamente mit einem Einzeltiter < 1,0 dtex zur endgültigen Verstreckung mit einer Abzugsgeschwindigkeit bis 8000 m/min durch die Heizzone hindurchgezogen und im Gegenstrom angeblasen werden. Nach diesem bekannten Verfahren werden vollverstreckte Kunststoff-Fäden ohne Nachbehandlung erzeugt, die sich zu einer besonders feinen und anschmiegsamen Ware verarbeiten lassen.

Der Erfindung liegt das technische Problem zugrunde, ein Verfahren und eine Vorrichtung anzugeben, wonach sich Polyestergarne mit optimierten Eigenschaften für technische Verwendungszwecke in rationeller Weise herstellen lassen.

Dieses Problem löst die Erfindung durch ein Verfahren zum Herstellen von Polyestergarnen wonach
die Polyestergarne im Wege der Bündelung von schmelzgesponnenen Polyesterfilamenten erzeugt werden, wonach ferner
die Polyesterfilamente hinter einer Spinndüse in einer Kühlzone auf zumindest Erstarrungstemperatur abgekühlt und anschließend zum Zwecke des Verstreckens in einer Gegenstromheizzone auf eine Temperatur oberhalb des Glasübergangspunktes erwärmt werden, wobei
die Polyesterfilamente zur Erzeugung der erforderlichen Streckspannung in ungebündelter Ausrichtung durch die Gegenstromheizzone hindurchgeführt und mit einer Luftmenge von 5 m³/h bis 25 m³/h im Gegenstrom angeblasen und vorverstreckt werden, wonach weiter
die Polyesterfilamente mit einem Einzeltiter von 1,0 dtex bis 7,5 dtex anschließend bei Temperaturen von 80° C bis 250° C in einem Streckverhältnis von 1:1,5 bis 1:1,15 nachverstreckt werden, und wonach
die Polyesterfilamente abschließend mit einer Aufwickelgeschwindigkeit von 5000 m/min bis 8000 m/min aufgewickelt werden. - Aus den nach dem erfindungsgemäßen Verfahren hergestellten Polyesterfilamenten lassen sich technische Polyestergarne im Gesamttiterbereich von ca. 100 dtex bis 1100 dtex oder größer herstellen und zwar im Wege der Bündelung. Technische Polyestergarne meint, daß diese Polyestergarne für technische Verwendungszwecke besonders geeignet sind, nämlich z. B. als Nähgarne, in Geweben von Planen, Zelten, Segeltuch, Reifencord, Schläuchen, Keil-riemen, Förderbändern, Seilen usw.. Tatsächlich zeichnen sich die nach dem erfindungsgemäßen Verfahren hergestellten Polyesterfilamente und daraus hergestellten Polyestergarne durch hohe Qualität aus und lassen sich in besonders rationeller Weise erzeugen.

Weitere vorteilhafte Ausgestaltungen sind im folgenden aufgeführt. So beträgt die Temperatur der Polyesterfilamente unmittelbar nach dem Schmelzspinnen 200° C bis 350° C, insbesondere 250° C bis 310 °C. Die Polyesterfilamente werden vor dem Eintritt in die Heizzone auf ca. 80° C abgekühlt. Anschließend werden die Polyesterfilamente zweckmäßigerweise bei einer Temperatur von 200° C bis 350° C, vorzugsweise 225° C bis 285°C, im Gegenstrom angeblasen und gleichsam vorverstreckt. Weiter werden die Polyesterfilamente in der Regel mit einer Abzugsgeschwindigkeit von 3000 m/min bis 7500 m/min durch den Gegenstrom hindurchgezogen. Während die Kühlzone bei z. B. Querstromanblasung eine Länge von 800 mm bis 1200 mm hat, beträgt die Länge der Heizzone bei Gegenstromanblasung 1,2 m bis 2,5 m. Nach dem Austritt aus der Heizzone erfolgt regelmäßig ein Präparationsauftrag auf die vorverstreckten Polyesterfilamente.

Weiter lehrt die Erfindung, daß die Luftmenge und die Temperatur der Gegenstromluft so eingestellt werden, daß eine Fadendehnung < 50 %, vorzugsweise 30 % bis 40 %, erzielt wird. Ferner können die Abzugsgeschwindigkeit der Polyesterfilamente, die Luftmenge und die Temperatur der Gegenstromluft so eingestellt werden, daß eine Zugfestigkeit der Polyesterfilamente > 3,2 cN/dtex, vorzugsweise 3,4 cN/dtex bis 4,5 cN/dtex, erzielt wird. Außerdem besteht die Möglichkeit, die Luftmenge und die Temperatur der Gegenstromluft so einzustellen, daß ein Heißluftschrumpf ≤ 6 % (bei 177° C) erreicht wird.

Nach einem besonderen Vorschlag der Erfindung werden die Polyesterfilamente im Anschluß an die Gegenstrombehandlung kontinuierlich nachverstreckt, so daß ein einstufiges Herstellungsverfahren verwirklicht wird. Im Rahmen der Erfindung besteht auch die Möglichkeit, daß die nachverstreckten Polyesterfilamente vor dem Aufwickeln eventuell einer Verwirbelung und Nachpräparierung unterzogen werden. Im Rahmen der Erfindung besteht aber auch die Möglichkeit, daß die Polyesterfilamente in einer getrennten Behandlungsstufe nachverstreckt werden, zum Beispiel auf einer Verstreckeinrichtung wie Streckzwirn- oder Streckspulmaschine.

Gegenstand der Erfindung ist auch eine Vorrichtung zum Herstellen von Polyestergarnen aus Polyesterfilamenten mit einem Einzeltiter von 1,0 dtex bis 7,5 dtex gemäß dem vorbeschriebenen Verfahren, mit zumindest einer Spinndüse einer der Spinndüse nachgeordneten Kühlzone und einer der Kühlzone nachgeordneten Gegenstromheizzone. Diese Vorrichtung, die sich durch eine besonders einfache und funktionsgerechte Bauweise mit hoher Produktionsgeschwindigkeit auszeichnet, ist dadurch gekennzeichnet, daß der zum Zwecke der Vorverstreckung der Polyesterfilamente mit einer Luftmenge von 5 m³/h bis 25 m³/h im Gegenstrom betriebenen Gegenstromheizzone beheizte Galetten zum Zwecke der Nachverstreckung mit einer Galettentemperatur von 80° C bis 250° C nachgeordnet sind, daß die Galetten zur Einstellung eines vorgegebenen Streckverhältnisses mit unterschiedlichen Geschwindigkeiten antreibbar sind, und daß den Galetten eine mit einer Aufwickelgeschwindigkeit von 5000 m/min bis 8000 m/min arbeitende Aufwickelvorrichtung für die nachverstreckten Polyesterfilamente nachgeordnet ist.

Im folgenden wird die Erfindung anhand einer lediglich ein Ausführungsbeispiel darstellenden Zeichnung näher erläutert.

Die einzige Figur zeigt eine erfindungsgemäße Vorrichtung zur Herstellung von vollorientierten technischen Polyestergarnen. Dazu ist eine Spinnvorrichtung 1 mit einem Extruder 2 und einem Spinnbalken als Spinndüse 3 vorgesehen. Der Extruder 2 versorgt die Spinndüse 3 mit Polyesterschmelze. Ausgangsprodukt für die Polyesterschmelze ist ein Polyestergranulat im Viskositätsbereich IV 0.60 - 1.10 dl/g. An die Spinndüse 3 schließt sich eine Nacherhitzerzone 4 an. Es folgt dann eine Kühlzone mit Anblasung. An die Kühlzone 5 schließt sich eine Gegenstromheizzone 7 an, in der also die ungebündelten Polyesterfilamente 8 im Gegenstrom angeblasen werden. Anschließend folgt eine Vorrichtung für den Präparationsauftrag 9 und Fadenbündelung nach dem Austritt aus der Gegenstromheizzone 7. Der Gegenstromheizzone 7 sind beheizbare Galetten 10 nachgeordnet. Die Galetten 10 sind mit unterschiedlichen Geschwindigkeiten antreibbar. Den Galetten 10 ist eine Aufwickelvorrichtung 11 für die nachverstreckten Polyesterfilamente 8 nachgeordnet.

Die nachverstreckten Polyesterfilamente 8 bzw. die daraus hergestellten Polyestergarne weisen die folgenden Eigenschaften auf:

| | |
|---|---|
| Bruchdehnung | 6,5 % bis 12 % |
| Zugfestigkeit | 5 cN/dtex bis 7,5 cN/dtex |
| Schrumpf, Heißluft 177° C | ≤ 6,0 %. |

## Patentansprüche

1. Verfahren zum Herstellen von Polyestergarnen, wonach
- die Polyestergarne im Wege der Bündelung von schmelzgesponnenen Polyesterfilamenten (8) erzeugt werden, wonach ferner
- die Polyesterfilamemte (8) hinter einer Spinndüse (3) in einer Kühlzone (5) auf zumindest Erstarrungstemperatur abgekühlt und anschließend zum Zwecke des Verstreckens in einer Gegenstromheizzone (7) auf eine Temperatur oberhalb des Glasübergangspunktes erwärmt werden, dadurch gekennzeichnet, daß
- die Polyesterfilamente (8) zur Erzeugung der erforderlichen Streckspannung in ungebündelter Ausrichtung durch die Gegenstromheizzone (7) hindurchgeführt und mit einer Luftmenge von 5 m³/h bis 25 m³/h im Gegenstrom angeblasen und vorverstreckt werden, daß
- die Polyesterfilamente (8) mit einem Einzeltiter von 1,0 dtex bis 7,5 dtex anschließend bei Temperaturen von 80° C bis 250° C in einem Streckverhältnis von 1:1,5 bis 1:1,15 nachverstreckt werden, und daß
- die Polyesterfilamente (8) abschließend mit einer Aufwickelgeschwindigkeit von 5000 m/min bis 8000 m/min aufgewickelt werden.

2. Verfahren nach Anspruch 1, dadurch gekennzeichnet, daß die Polyesterfilamente (8) bei einer Temperatur von 200° C bis 350° C, vorzugsweise 225° C bis 285° C, im Gegenstrom angeblasen werden.

3. Verfahren nach Anspruch 1 oder 2, dadurch gekennzeichnet, daß die Polyesterfilamente (8) mit einer Abzugsgeschwindigkeit von 3000 m/min bis 7500 m/min durch den Gegenstrom hindurchgezogen werden.

4. Verfahren nach einem der Ansprüche 1 bis 3, dadurch gekennzeichnet, daß die Luftmenge und die Temperatur der Gegenstromluft so eingestellt werden, daß eine Fadendehnung < 50 %, vorzugsweise 30 % bis 40 %, erzielt wird.

5. Verfahren nach einem der Ansprüche 1 bis 4, dadurch gekennzeichnet, daß die Abzugsgeschwindigkeit der Polyesterfilamente (8) die Luftmenge und die Temperatur der Gegenstromluft so eingestellt werden, daß eine Zugfestigkeit der Polyesterfilamente (8) von 3,2 cN/dtex vorzugsweise 3,4 cN/dtex bis 4,5 cN/dtex erzielt wird.

6. Verfahren nach einem der Ansprüche 1 bis 5, dadurch gekennzeichnet, daß die Luftmenge und die Temperatur der Gegenstromluft so eingestellt werden, daß ein Heißluftschrumpf von ≤ 6% (bei 177° C) erzielt wird.

7. Verfahren nach einem der Ansprüche 1 bis 6, dadurch gekennzeichnet, daß die Polyesterfilamente (8) kontinuierlich im Anschluß an die Gegenstrombehandlung nachverstreckt werden.

8. Verfahren nach einem der Ansprüche 1 bis 7, dadurch gekennzeichnet, daß die Polyesterfilamente (8) in einer getrennten Behandlungsstufe nachverstreckt werden.

9. Vorrichtung zum Herstellen von Polyestergarnen aus Polyesterfilamenten (8) mit einem Einzeltiter von 1,0 dtex bis 7,5 dtex gemäß dem Verfahren nach einem der Ansprüche 1 bis 8, mit zumindest einer Spinndüse (3), einer der Spinndüse (3) nachgeordneten Kühlzone (5) und einer der Kühlzone (5) nachgeordneten Gegenstromheizzone (7), dadurch gekennzeichnet, daß der zum Zwecke der Vorverstreckung der Polyesterfilamente (8) mit einer Luftmenge von 5 m³/h bis 25 m³/h im Gegenstrom betriebenen Gegenstromheizzone (7) beheizte Galetten (10) zum Zwecke der Nachverstreckung mit einer Galettentemperatur von 80°C bis 250°C nachgeordnet sind, daß die Galetten (10) zur Einstellung eines vorgegebenen Streckverhältnisses mit unterschiedlichen Geschwindigkeiten antreibbar sind, und daß den Galetten (10) eine mit einer Aufwickelgeschwindigkeit von 5000 m/min bis 8000 m/min arbeitende Aufwickelvorrichtung (11) für die nachverstreckten Polyesterfilamente (8) nachgeordnet ist.

## Claims

1. A process for producing polyester yarn, wherein
- the polyester yarn is produced by a route comprising the bundling of melt-spun polyester filaments (8), and wherein in addition
- the polyester filaments (8) are cooled to at least their solidification temperature in a cooling zone (5) downstream of a spinneret (3) and are subsequently heated in a countercurrent heating zone (7) to a temperature above their glass transition point, for the purpose of drawing them,
characterised in that
- in order to produce the requisite drawing tension the polyester filaments (8) are passed in unbundled alignment through the countercurrent heating zone (7), are blown against in countercurrent by an amount of air ranging from 5 m³/hour to 25 m³/hour, and are predrawn,
- that the polyester filaments (8), which have an individual titre from 1.0 dtex to 7.5 dtex, are subsequently post-drawn at a drawing ratio from 1:1.5 to 1:1.1 5 and at a temperature from 80°C to 250°C, and
- that the polyester filaments (8) are finally taken up at a take-up rate from 5000 m/min to 8000 m/min.

2. A process according to claim 1, characterised in that the polyester filaments (8) are blown against in countercurrent at a temperature from 200°C to 350°C, preferably from 225°C to 285 °C.

3. A process according to claims 1 or 2, characterised in that the polyester filaments (8) are pulled through the countercurrent at a pull-off speed from 3000 m/min to 7500 m/min.

4. A process according to any one of claims 1 to 3, characterised in that the amount of air and the temperature of the countercurrent air are adjusted so that a fibre elongation < 50 %, preferably from 30 % to 40 %, is achieved.

5. A process according to any one of claims 1 to 4, characterised in that the pull-off speed of the polyester filaments (8), the amount of air, and the temperature of the countercurrent air are adjusted so that the tensile strength of the polyester filaments (8) which is obtained ranges from 3.2 cN/dtex, preferably from 3.4 cN/dtex, to 4.5 cN/dtex.

6. A process according to any one of claims 1 to 5, characterised in that the amount of air and the temperature of the countercurrent air are adjusted so that a hot air shrinkage of < 6% (at 177°C) is achieved.

7. A process according to any one of claims 1 to 6, characterised in that the polyester filaments (8) are continuously post-drawn following their countercurrent treatment.

8. A process according to any one of claims 1 to 7, characterised in that the polyester filaments (8) are post-drawn in a separate treatment step.

9. An apparatus for producing polyester yarn from polyester filaments (8) having an individual titre from 1.0 dtex to 7.5 dtex by the process according to any one of claims 1 to 8, comprising at least one spinneret (3), a cooling zone (5) disposed downstream of the spinneret (3) and a countercurrent heating zone (7) disposed downstream of the cooling zone (5), characterised in that for the purpose of effecting post-drawing, heated galettes (10), with a galette temperature from 80°C to 250°C, are disposed downstream of the countercurrent heating zone (7), which is operated in countercurrent with an amount of air from 5 m³/hour to 25 m³/hour for the purpose of pre-drawing the polyester filaments (8), that the galettes (10) can be driven at different speeds in order to set a predetermined drawing ratio, and that a take-up device (11) for the post-drawn polyester filaments (8), which operates at a take-up speed from 5000 m/min to 8000 m/min, is disposed downstream of the galettes (10).

## Revendications

1. Procédé de production de fils de polyester dans lequel
- les fils de polyester sont produits par réunion de filaments de polyester (8) filés par fusion, dans lequel de plus
- les filaments de polyester (8) sont refroidis derrière une filière (3) dans une zone de refroidissement (5) à au moins la température de solidification et sont ensuite chauffés à une température supérieure à la température de transition vitreuse, dans une zone de chauffage à contre-courant (7), en vue de l'étirage, caractérisé en ce que
- pour produire la tension d'étirage nécessaire dans une orientation non réunie, les filaments de polyester (8) sont guidés à travers la zone de chauffage à contre-courant (7) et sont soumis à une quantité d'air soufflé à contre-courant, de 5 m³/h à 25 m³/h et sont pré-étirés, en ce que
- les filaments de polyester (8) d'un titre individuel de 1,0 dtex à 7,5 dtex sont ensuite étirés en complément à des températures de 80 °C à 250 °C dans un rapport d'étirage de 1:1,5 à 1:1,15, et en ce que
- les filaments de polyester (8) sont ensuite enroulés à une vitesse d'enroulement de 5 m/min à 8 000 m/min.

2. Procédé selon la revendication 1, caractérisé en ce que les filaments de polyester sont soufflés à contre-courant à une température comprise entre 200 °C et 350 °C, de préférence entre 225 °C et 285 °C.

3. Procédé selon la revendication 1 ou 2, caractérisé en ce que les filaments de polyester (8) sont tirés à travers le contre-courant à une vitesse d'extraction de 3 000 m/min à 7 500 m/min.

4. Procédé selon l'une des revendications 1 à 3, caractérisé en ce que la quantité d'air et la température de l'air à contre-courant sont réglées de manière à obtenir un allongement des fils < 50%, de préférence de 30% à 40%.

5. Procédé selon l'une des revendications 1 à 4, caractérisé en ce que la vitesse d'extraction des filaments de polyester (8), la quantité d'air et la température de l'air à contre-courant sont réglés de manière à obtenir une résistance à la traction des filaments de polyester (8) de 3,2 cN/dtex, de préférence de 3,4 cN/dtex à 4,5 cN/dtex.

6. Procédé selon l'une des revendications 1 à 5, caractérisé en ce que la quantité d'air et la température de l'air à contre-courant sont réglées de manière à obtenir un retrait à l'air chaud ≤ 6% (à 177 °C).

7. Procédé selon l'une des revendications 1 à 6, caractérisé en ce que les filaments de polyester (8) sont soumis à un étirage complémentaire en continu, à la suite du traitement à contre-courant.

8. Procédé selon l'une des revendications 1 à 7, caractérisé en ce que les filaments de polyester (8) sont soumis à un étirage complémentaire au cours d'une étape de traitement séparée.

9. Dispositif de fabrication de fils de polyester à partir de filaments de polyester (8) d'un titre individuel de 1,0 dtex à 7,5 dtex, selon le procédé de l'une des revendications 1 à 8, comportant au moins une filière (3), une zone de refroidissement (5) située après la filière (3) et une zone de chauffage à contre-courant (7) située après la zone de refroidissement (5), caractérisé en ce qu'à la suite de la zone de chauffage à contre-courant (7), qui fonctionne en vue du pré-étirage des filaments de polyester (8) avec une quantité d'air à contre-courant de 5 m³/h à 25 m³/h, sont disposées des galettes (10) chauffées en vue de l'étirage complémentaire avec une température des galettes comprise entre 80 °C et 250 °C, en ce que pour régler un rapport d'étirage prédéterminé, les galettes (10) peuvent être entraînées à des vitesses différentes, et en ce qu'à la suite des galettes (10) est disposé un dispositif d'enroulement (11) des filaments de polyester (8) étirés en complément, qui fonctionne à une vitesse d'enroulement comprise entre 5 000 m/min et 8 000 m/min.
